# EUROPÄISCHE PATENTSCHRIFT

(11) **EP 0 277 500 B1**
(45) Veröffentlichungstag und Bekanntmachung des Hinweises auf die Patenterteilung: **15.06.1994**
(21) Anmeldenummer: 88100373.5
(22) Anmeldetag: 13.01.1988
(51) Int. Cl.: D04H 1/00, D04H 1/70

(54) **Verfahren zur kontinuierlichen Herstellung einer Faserdämmstoffbahn und Vorrichtung zur Durchführung des Verfahrens**
Method for continuously manufacturing a fibrous insulation web, and apparatus for carrying out the method
Procédé pour la fabrication en continu d'une feuille de matériau fibreux isolant, et appareil pour exécuter ce procédé

(30) Priorität: 21.01.1987 DE 3701592
(43) Veröffentlichungstag der Anmeldung: 10.08.1988
(73) Patentinhaber: Deutsche Rockwool Mineralwoll-GmbH, 45964 Gladbeck (DE)
(72) Erfinder: Klose, Gerd Rüdiger, Dr.Ing., D-4270 Dorsten 19 (DE)
(74) Vertreter: Köhne, Friedrich, Dipl.-Ing.

(56) Entgegenhaltungen:
- BE-A- 868 271
- CA-A- 1 057 183
- FR-A- 1 063 235

## Beschreibung

Die Erfindung bezieht sich auf ein verfahren zur kontinuierlichen Herstellung einer Mineralfaser-Dämmstoffbahn zur Wärme- und Schalldämmung von Gebäuden oder Industrieprodukten, wobei die losen Mineralfasern mit einem Bindemittel versehen und in einer Sammelkammer zu einem Primärvlies gesammelt werden, das Primärvlies anschließend kontinuierlich weitergefördert und vorverdichtet und im Bereich zwischen der Sammelkammer und einem Härteofen durch einen oder mehrere horizontale Schnitte in zwei oder mehrere Teilbahnen aufgespalten wird, wobei ferner mindestens eine Teilbahn abgehoben und unter Ausrichten der Fasern durch Druck senkrecht zu den großen Bahnfoberlächen stark komprimiert wird und wobei die komprimierte Teilbahn der oder den übrigen Teilbahnen wieder zugeführt und mit diesen gemeinsam in dem Härteofen ausgehärtet wird.

Faserdämmstoffbahnen werden in der Praxis meist in der Weise hergestellt, daß ein aus einer Sammelkammer kommendes und in der Sammelkammer mit Binde- und Imprägniermitteln versehenes Primärvlies anschließend insgesamt verdichtet und einem Härteofen zum Aushärten der Binde- und Imprägniermittel zugeführt wird. Diese Faserdämmstoffbahnen sind über ihren Querschnitt gesehen weitgehend homogen, d. h. sie weisen überall gleiche Raumdichte und Festigkeitseigenschaften auf, die allerdings vom Grad der Verdichtung, Faserverlauf, Bindemittelanteil u. dgl. abhängig und unterschiedlich sein können. Diese Homogenität ist besonders bei Dämmstoffen aus künstlichen, glasig erstarrten Minerfalfasern vorhanden, und die Oberflächen der Faserdämmstoffbahnen weisen keine grundlegend von dem inneren Aufbau abweichenden Eigenschaften auf. Um die Oberflächenfestigkeit und/oder die Flexibilität der Oberflächenschichten zu verbessern, ist es bekannt, die vorerläuterten homogenen Faserdämmstoffbahnen mit anderen Stoffen zu kaschieren, z. B. mit Faserdämmstoffen höherer Dichte, Glasvliesen, Glas- und Textilgeweben, Metallgeweben, Folien od. dgl. oder die Faserdämmstoffbahnen durch mechanische Einwirkung zu verändern. Zur Durchführung dieser bekannten Maßnahmen ist Grundvoraussetzung, daß die homogene Faserdämmstoffbahn zuerst durch einen Härteofen geführt wird, wo das Aushärten des enthaltenen Binde- und Imprägniermittels erfolgt. Erst danach werden die Oberflächenschichten aufgebracht. Abgesehen von den separaten Herstellungsvorgängen für die Oberflächenschichten erfordert dieses nachträgliche Aufbringen einen verhältnismäßig großen Fertigungsaufwand, besonders dann, wenn die in dem Härteofen ausgehärtete Faserdämmstoffbahn zunächst in Schichten oder Abschnitte aufgeteilt und danach die Beschichtung vorgenommen werden muß.

Aus anderen Fachgebieten sind Werkstoffe bekannt, deren hervorragende Eigenschaften aus dem wechselnden Aufbau verschiedener Schichten mit unterschiedlicher Struktur und Zusammensetzung beruhen. Als Beispiele seien hier nur auf die Oberflächenvergütung von Stahl oder auf die Damaszener Technik hingewiesen, wonach z. B. ein Damaszenerstahl mit unterschiedlicher Härte hergestellt werden kann, der sich durch hohe Festigkeit und Elastizität auszeichnet.

Es ist aber auch bereits ein zu Anfang angegebenes Verfahren aus der CA-A-1057183 bekannt. Hiernach erfolgt eine Aufteilung des Primärvlieses in zwei oder mehrere Teilbahnen, und zwar sind hier die Schnitte parallel zu den großen Oberflächen des Primärvlieses vorgesehen. Es wird mindestens eine Teilbahn komprimiert, um hierin eine höhere Dichte zu erhalten. Wenn dann anschließend die Teilbahnen wieder zueinander geführt und in einem gemeinsamen Härteofen ausgehärtet werden, wird ein Endprodukt geschaffen, das aus mehreren Schichten mit unterschiedlicher Dichte besteht. Materialmäßig besteht das Endprodukt aber ausschließlich aus Mineralfasern und einem Bindemittel, welches in äußerst fein verteilter Form, nämlich in sehr kleinen Tröpfchen zwischen den Mineralfasern enthalten ist. Es werden üblicherweise Bindemittelmengen von etwa 1,5 Gewichtsprozent, höchstens 3 Gewichtsprozent bezogen auf das Gesamtgewicht des Endproduktes verwendet. Dieses Endprodukt aus unterschiedlich verdichteten Schichten weist zwar andere mechanische Eigenschaften auf als eine Faserdämmstoffbahn, die über ihren Querschnitt gesehen weitgehend homogen ist. Z. B. hat die verdichtete Schicht eine größere Druckfestigkeit. Da die verdichteten und unverdichteten Teilbahnen nur die vorgenannten geringen gleichmäßig verteilten Bindemittelmengen enthalten, die auf dem Wege bis zum Härteofen noch unausgehärtet sind, besteht die Gefahr, daß sich die verdichtete Schicht bzw. Teilbahn wieder aufbläht, vor allem reicht aber die geringe Bindemittelmenge meist nicht aus, um die unterschiedlich verdichteten Teilbahnen im Endprodukt sicher zusammenzuhalten. Es kann daher vorkommen, daß sie sich bei der späteren Verarbeitung des Endproduktes stellenweise oder auch großflächig voneinander lösen und sich sogar wellenförmige Oberflächen bilden.

Der Erfindung liegt demgegenüber die Aufgabe zu Grunde, ein Verfahren zu schaffen, durch welches mit geringem Fertigungsaufwand eine Mineralfaserdämmstoffbahn hergestellt werden kann, die je nach Anwendungsbereich gezielt besondere mechanische Eigenschaften aufweist.

Die gestellte Aufgabe wird erfindungsgemäß dadurch gelöst, daß die losen Mineralfasern in der Sammelkammer zusätzlich mit einem Imprägniermittel versehen werden, daß im Bereich zwischen der Sammelkammer und dem Härteofen die abgehobene Teilbahn mittels zusätzlicher Verstärkungsmittel, wie wahlweise zwecks Vehinderung einer Rückfederung in die Teilbahn ein viskoses Bindemittel kontinuierlich eingepreßt wird oder auf der Innenfläche der komprimierten Teilbahn ein feuchtigkeitsundurchlässiges Sperrmittel aufgebracht wird oder auf der Außen- und / oder Innenfläche der komprimierten Teilbahn luftdurchlässige und thermisch stabile Verstärkungsmittel, insbesondere dünne Vliese, Gewebe oder Geflechte aufgebracht werden oder auf der Außen- und / oder Innenfläche der komprimierten Teilbahn mit anorganischen Bindemitteln, insbesondere Wasserglas und dessen Derivate oder Kieselsäure-Ester kolloidaler Kieselsäure, versehene Metall- oder Keramikfasern und -teilchen aufgesprüht werden, so verstärkt wird, daß die Teilbahnen unterschiedliche Festigkeitseigenschaften aufweisen, und daß die wieder zusammengeführten Teilbahnen unter Druck auf die großen Oberflächen durch den Härteofen geführt werden.

Der wesentliche Vorteil besteht darin, daß innerhalb des normalen Fertigungsablaufs eine gezielte Behandlung des Primärvlieses vorgenommen werden kann, so daß bereits am Ausgang aus dem Härteofen eine fertige Faserdämmstoffbahn vorhanden ist, die nicht homogen ist, sondern gezielt besondere Oberflächeneigenschaften und / oder besondere Eigenschaften innerhalb der Faserdämmstoffbahn aufweist.

In aller Regel ist es von Vorteil, das Primärvlies in horizontaler Lage kontinuierlich zu fördern und durch einen oder mehrere horizontale Schnitte in Teilbahnen aufzuspalten. Bei größeren Schichtdicken, d. h. wenn die unterschiedlichen Strukturen im Masse-Verhältnis 1 : 1 stehen sollen, die stark zu komprimierende Teilbahn also anfangs die gleiche Schichtdicke wie das übrige Primärvlies aufweist, ist es verfahrenstechnisch günstiger, daß die losen Mineralfasern in der Sammelkammer zusätzlich mit einen Imprägniermittel versehen werden, daß das Aufspalten des horizontal geführten Primärvlieses in zwei oder mehrere Teilbahnen durch einen oder mehrere vertikale Schnitte vorgenommen wird, daß mindestens eine Teilbahn nach dem unterschiedlichen Komprimieren der Teilbahnen mittels eines zusätzlichen Verstärkungsmittels, wie wahlweise zwecks Verhinderung einer Rückfederung in die Teilbahn ein viskoses Bindemittel kontinuierlich eingepreßt wird oder auf der Innenfläche der komprimierten Teilbahn ein feuchtigkeitsundurchlässiges Sperrmittel aufgebracht wird oder auf der Außen- und / oder Innenfläche der komprimierten Teilbahn luftdurchlässige und thermisch stabile Verstärkungsmittel, insbesondere dünne Vliese, Gewebe oder Geflechte aufgebracht werden oder auf der Außen- und / oder Innenfläche der komprimierten Teilbahn mit anorganischen Bindemitteln, insbesondere Wasserglas und dessen Derivate oder Kieselsäure-Ester kolloidaler Kieselsäure, versehene Metall- oder Keramikfasern und -teilchen aufgesprüht werden, so verstärkt wird, daß die Teilbahnen unterschiedliche Festigkeitseigenschaften aufweisen, daß die Teilbahnen horizontal übereinander geführt und miteinander verbundenen Teilbahnen unter Druck auf die großen Oberflächen durch den Härteofen geführt werden.

Die Unteransprüche 3 bis 16 betreffen vorteilhafte Ausgestaltungen des erfindungsgemäßen Verfahrens.

Ein weiterer erfindungsgemäßer Vorschlag geht dahin, daß jede abgehobene, komprimierte Teilbahn mittels Behandlungseinrichtungen, wie Mikrowellengenerator, Heißluftstrom oder Oberflächenstrahlern behandelt wird, so daß die zusätzlichen Verstärkungsmittel mindestens in Teilbereichen ausgehärtet werden.

Wenn die stark komprimierten und mit zusätzlichen Verstärkungsmitteln versehenen Teilbahnen im Endprodukt eine oder alternativ beide Oberflächenschichten bilden, weist die verdichtete Oberfläche eine erhöhte mechanische Festigkeit auf, was einen sicheren Halt von Dämmstoffhaltern an Wänden, aufgeklebten Dachdichtungsbahnen und vor allen Dingen bei partieller Verklebung ermöglicht. Die derart behandelten Faserdämmstoffe geben weniger Bestandteile ab, d. h. es tritt praktisch kein Abrieb auf. Die Faserdämmstoffbahn als Endprodukt ist deshalb handhabungsfreundlich und resistent gegen Windangriffe, vor allem wenn die Faserdämmstoffbahnen zur Verkleidung von Außenwänden von Gebäuden od. dgl. angebracht sind.

Weiterhin wird vorgeschlagen, daß die Außenfläche der jeweils komprimierten Teilbahn mit zusätzlichen Farben- und / oder Imprägniermitteln bis zur Schleiffähigkeit behandelt wird. Es lassen sich auf diese Weise natursteinartige Oberflächen herstellen.

Zweckmäßig ist ferner, daß die Außenfläche der jeweils komprimierten Teilbahn mit bis zu etwa 1000° C thermisch hochbeständigen Materialien, insbesondere Materialien, die im bekannten Sol-Gel-Verfahren ausfallen, behandelt oder beschichtet wird. Auf diese Weise können die erfindungsgemäß hergestellten Faserdämmstoffbahnen in thermisch hochbelasteten Anwendungsbereichen eingesetzt werden.

Durch das Aufbringen eines feuchtigkeitsundurchlässigen Sperrmittels kann das Eindringen von Feuchtigkeit, z. B. Putzfeuchte, in den weniger stark verdichteten Teil der Faserdämmstoffbahn verhindert werden.

Ohne größeren technischen Aufwand kann bei dem kontinuierlichen Herstellungsverfahren wahlweise auf der Außen- und / oder Innenfläche der jeweils komprimierten Teilbahn ein luftdurchlässiges und thermisch stabiles Verstärkungsmittel, vorteilhafterweise in Form von dünnen Vliesen, Geweben oder Geflechten aufgebracht werden. Dies dient vor allem zur Verstärkung der Reißfestigkeit der jeweiligen Oberfläche.

Stattdessen können auch auf der Außen- und / oder Innenfläche der komprimierten Teilbahn mit anorganischen Bindemitteln, insbesondere Wasserglas und dessen Derivate oder Kieselsäure-Ester kolloidaler Kieselsäure, versehene Metall- oder Keramikfasern und -teilchen aufgesprüht werden. Auch hierdurch wird eine wesentliche Verfestigung und mechanische Belastbarkeit der Oberflächen erreicht.

Alternativ wird vorgeschlagen, daß in die zu komprimierende Teilbahn reflektierende Stoffe, insbesondere Metallpulver, Metallgewebe und -geflechte oder keramische Werkstoffe, wie Glimmer, eingebracht werden, derart, daß diese Stoffe nach dem Komprimieren eingebettet sind. Durch diese Struktuierung, vor allem durch die stark Wärmestrahlen reflektierenden Oberflächen, wird besonders bei hohen Temperaturen die Wärmeleitfähigkeit des Faserdämmstoffes wesentlich reduziert.

Bei ein- oder mehrfachem, horizontalen Aufspalten bzw. Auftrennen des Primärvlieses können mehrere durch den Querschnitt gehende laminare Strukturen bzw. unterschiedliche Schichten geschaffen werden. Die reflektierenden Stoffe können dann in einer oder mehreren Schichten eingebracht werden. Besonders vorteilhaft ist es, daß diese reflektierenden Schichten mit Abständen von weniger als 20 mm von den äußeren Oberflächen der Faserdämmstoffbahn eingebracht werden.

Durch die vorerläuterten Verfahren ergeben sich mehrere grundsätzliche Vorteile. Bei geeigneter Wahl des Verhältnisses der Schichtdicke und der Rohdichte zwischen der jeweiligen Oberflächenschicht bzw. der stark komprimierten Teilbahn einerseits und dem Kern des Materials, d. h. der übrigen weniger verdichteten Primärvliesschicht andererseits, lassen sich flexible, dennoch mit einer harten Oberfläche ausgestattete Dämmstoffe kontinuierlich herstellen, so z. B. für Rohrummantelungen, für den Apparatebau oder ähnliche Anwendungsgebiete. Bei Verwendung von Drahtnetzen zur Verstärkung lassen sich Drahtnetzmatten herstellen, bei denen das Drahtgeflecht vollständig in die Oberfläche der Matte bzw. Bahn integriert ist. Dadurch werden die Perforationen des Dämmstoffes bei der nachträglichen Versteppung, wie bisher üblich, vermieden. Die außen liegende Faserschicht verhindert dabei auch den direkten Kontakt von z. B. verzinkten Drahtgeflechten mit Ummantelungsblechen z. B. aus Aluminium. Vorteilhaft ist ferner, daß sich durch die vorerläuterten Verfahren biegsame, dennoch in sich feste Faserdämmstoffe herstellen lassen, die sich z. B. hervorragend für die Dämmung flexibler Dachschalen eignen und die gleichzeitig eine Überbrückung von Profilierungen, wie z. B. von Trapezblechen, bei Dachkonstruktionen gewährleisten.

Es wird ferner vorgeschlagen, daß in die zu komprimierende Teilbahn zwecks Erhöhung der Feuerwiderstandsdauer schaumbildende Stoffe eingebracht werden. Dies ist besonders zu empfehlen, wenn Faserdämmstoff in Bauteilen verwendet wird, die hohen Temperaturbeanspruchungen, z. B. bei Ausbruch eines Feuers, ausgesetzt sein könnten.

Eine weitere erfindungsgemäße Lehre geht dahin, das Primärvlies durch Auffaltung einer dünnen kontinuierlichen Vlieslage zu bilden und auf die Vlieslagen vor der Auffaltung Verstärkungsmittel aufzubringen. Auf diese Weise kann bereits im Primärvlies ein bestimmter Struktureffekt erzielt werden, vor allem eine hohe Druckfestigkeit senkrecht zur Oberfläche des Primärvlieses. Danach kann dann wieder die beschriebene Aufspaltung in Teilbahnen, eine zusätzliche besondere Behandlung mindestens einer Teilbahn und schließlich das gemeinsame Aushärten in dem Härteofen vorgenommen werden. Der grundsätzliche Struktureffekt durch die Auffaltung kann noch ergänzt und verbessert werden, und zwar durch die Anwendung unterschiedlicher Vorschubgeschwindigkeiten zwischen Teilen des Transportsystems auf dem Wege vor und in dem Härteofen. Als Verstärkungsmittel, die vor der Auffaltung der Vlieslage aufgebracht werden, können mit Fasern oder Metallpartikeln verstärkte anorganische oder organische Bindemittel gewählt werden. Alternativ können als Verstärkungsmittel auch Glasvliese, Glasgeflechte oder -gewebe oder Metallgeflechte oder -gewebe gewählt werden. In jedem Falle wird dadurch der innere Zusammenhalt des Faserdämmstoffes sehr beträchtlich verbessert.

Als Verstärkungsmittel für die Vlieslage vor deren Auffaltung können alternativ auch lose Fasern und ein Bindemittel gewählt werden, die gleichzeitig auf die dünne Vlieslage aufgesprüht werden. Es empfiehlt sich dabei, thermisch beständige Fasern zu verwenden. Während der Anwendungsbereich speziell von Steinfaserdämmstoffen bisher bei Temperaturbelastungen unter 750° C liegt, kann durch die erfindungsgemäßen Maßnahmen der Anwendungsbereich deutlich bis auf etwa 1000° C erhöht werden.

In Kombination mit den oben beschriebenen hochverdichteten bzw. komprimierten Zonen oder Schichten (Teilbahnen) ergeben sich im Endergebnis Faserdämmstoffe mit ganz neuen Eigenschaften, vor allem mit hoher Scher- und Abreißfestigkeit, so daß diese sich z. B. für den direkten Ansatz als Fassadenbekleidungen an Gebäuden und dergleichen eignen. Gleichzeitig läßt sich das Zurückfedern schwach bindemittelhaltiger Faserdämmstoffe verringern.

Was das Auffalten der dünnen Vlieslage zu dem beschriebenen Primärvlies anbelangt, so werden je nach Anwendungsgebiet die folgenden unterschiedlichen Vorschläge gemacht.

Einmal ist es möglich, die Auffaltung der dünnen Vlieslage derart vorzunehmen, daß die Falten im wesentlichen vertikal bzw. senkrecht zu den großen Flächen des Primärvlieses verlaufen. In diesem Falle ergibt sich eine sehr hohe Druckfestigkeit senkrecht zu den großen Flächen des Primärvlieses und damit auch später im Endprodukt. Alternativ kann die Auffaltung der dünnen Vlieslage derart vorgenommen werden, daß die Falten stufenweise waagerecht oder schräg geneigt unter einem Winkel kleiner als 90° zu den großen Flächen des Primärvlieses aufeinanderliegen. Dadurch kann man die für den jeweiligen Anwendungsfall gewünschen Festigkeitseigenschaften anpassen.

Die Erfindung bezieht sich ferner auf eine Vorrichtung zur Durchführung des vorerläuterten Verfahrens, ausgehend von der CA-A-1057183, mit einer Sammelkammer, wobei die losen Mineralfasern unter gleichzeitigem Aufsprühen von Bindemitteln in der Sammelkammer zu einem Primärvlies gesammelt und dieses mittels eines Förderers kontinuierlich weitergefördert wird, wobei ferner im Bereich zwischen der Sammelkammer und einem Härteofen Trennvorrichtungen zum Aufspalten des Primärvlieses in zwei oder mehrere Teilbahnen angeordnet und im Anschluß an die Trennvorrichtungen Führungen zum Abheben mindestens einer Teilbahn vorgesehen sind, wobei nachgeordnet Andrückwalzen oder -bänder zum Komprimieren jeder abgehobenen Teilbahn vorhanden sind, und wobei Führungen zum Zurückführen jeder abgehobenen Teilbahn zu dem übrigen Primärvlies und zum gemeinsamen Hindurchführen durch den Härteofen angeordnet sind.

Die erfindungsgemäße Vorrichtung ist dadurch gekennzeichnet, daß in der Sammelkammer eine Vorrichtung zum zusätzlichen Aufsprühen von Imprägniermitteln bzw. Schmälzmitteln vorgesehen ist, und daß im Bereich zwischen der Sammelkammer und dem Härteofen Behandlungseinrichtungen zum Ein- oder Aufbringen von zusätzlichen Verstärkungsmitteln in oder auf mindestens eine Teilbahn vorgesehen sind.

Vorteilhafte Ausgestaltungen der erfindungsgemäßen Vorrichtung ergeben sich aus den Unteransprüchen 18 bis 24.

In der Zeichnung sind Ausführungsbeispiele der erfindungsgemäßen Vorrichtung im Schema dargestellt, und zwar zeigen
Fig. 1 eine Prinzipzeichnung einer Vorrichtung, wobei eine Teilbahn von dem Primärvlies abgetrennt, abgehoben und separat weiter behandelt wird und wobei der Trennschnitt waagerecht verläuft,
Fig. 2 eine Teildraufsicht auf eine Sammelkammer und ein Primärvlies mit einer Trennvorrichtung für einen vertikalen Schnitt,
Fig. 3 eine Seitenansicht auf das Primärvlies gemäß Fig. 2 mit Darstellung einer unterschiedlichen Behandlung der Teilbahnen,
Fig. 4 Seitenansicht auf ein Teilstück einer fertigen Faserdämmstoffbahn,
Fig. 5 Seitenansicht auf ein anderes Teilstück einer fertigen Faserdämmstoffbahn,
Figur 6 wiederum eine Seitenansicht auf ein Teilstück einer anderen Faserdämmstoffbahn,
Figur 7 eine weitere Seitenansicht auf ein Teilstück einer anderen Faserdämmstoffbahn,
Figur 8 eine Seitenansicht auf ein Teilstück einer weiteren Faserdämmstoffbahn,
Figur 9 eine Stirnansicht auf eine Rohrleitungsdämmung und
Figur 10 eine Prinzipzeichnung einer anderen Vorrichtung in Seitenansicht.

Figur 1 veranschaulicht rein schematisch ein Ausführungsbeispiel der erfindungsgemäßen Vorrichtung. In einer nur schematisch angedeuteten bekannten Sammelkammer 1 werden die zur Bildung einer Faserdämmstoffbahn erzeugten Fasern, insbesondere Mineralfasern, unter gleichzeitigem Aufsprühen von Binde- und Imprägniermitteln zu einem kontinuierlichen in Richtung des Pfeils 3 bewegten Primärvlies gesammelt. Das Primärvlies wird dann in bekannter Weise zwischen Rollen 4 oder Bändern auf der Oberseite und Unterseite des Primärvlieses verdichtet und anschließend kontinuierlich zu einem Härteofen 5 zum Aushärten der Binde- und Imprägniermittel gefördert. Die erfindungsgemäße Vorrichtung besitzt im Bereich zwischen der Sammelkammer 1 und dem Härteofen 5 Trennvorrichtungen 6 zum Aufspalten des Primärvlieses 2 in zwei oder mehrere Teilbahnen. Bei dem Ausführungsbeispiel nach Figur 1 erfolgt die Aufspaltung in zwei Teilbahnen 7 und 8. Während die untere Teilbahn 7 des Primärvlieses in vorverdichtetem Zustand ohne weitere Behandlung bis zum Härteofen 5 weitergefördert wird, wird die andere Teilbahn 8 abgehoben. Dazu sind im Anschluß an die Trennvorrichtung 6 nicht gezeichneten Führungen, wie Gleitflächen, Rollen oder Bänder vorgesehen. Zur besseren Verdeutlichung ist die Teilbahn 8 in Figur 7 unter einem steilen Winkel zur Teilbahn 7 gezeichnet. In der Praxis kann der gegenseitige Verlauf der beiden Teilbahnen wesentlich flacher gestaltet sein. Nach dem Abheben wird die Teilbahn 8 durch Andrückwalzen 9 und 10 oder geeignete Andrückbänder stark komprimiert. Im Anschluß an die Andrückwalzen oder -bänder sind derartige Behandlungseinrichtungen nachgeschaltet, daß die Teilbahn 8 in komprimierter Form dem übrigen Primärvlies 7 wieder zugeführt und mit diesem gemeinsam durch den Härteofen 5 geleitet wird. Ausführungsbeispiele der Behandlungseinrichtungen sind nachfolgend noch näher erläutert.

Die Trennvorrichtungen sind vorteilhafterweise als Bandsägen ausgebildet, welche wahlweise für horinzontale oder vertikale Schnitte angeordnet sind. Bei dem Ausführungsbeispiel nach Figur 1 ist eine Bandsäge für einen horizontalen Schnitt vorhanden. Bei dem Ausführungsbeispiel nach Figur 2 ist eine Trennvorrichtung 11 mit Antrieb 12 für einen vertikalen Schnitt vorgesehen.

Im Bereich der Andrückwalzen 9, 10 oder -bänder ist vorteilhafterweise eine Beleimungswalze 13 angeordnet, die zum Auftragen eines Leimes, insbesondere aber zum Einpressen eines viskosen Bindemittels dient. Bei dem dargestellten Ausführungsbeispiel befindet sich die Beleimungswalze zwischen zwei Paaren von Andrückwalzen 9, 10. Eine weitere Andrückwalze 14 preßt die Teilbahn 8 auf die Beleimungswalze.

Im Anschluß an die aus Andrückwalzen oder -bändern gebildete Komprimierungsvorrichtung ist vorteilhafterweise eine weitere Behandlungseinrichtung 15 für die komprimierte Teilbahn 8 vorgesehen. Hierzu kann wahlweise ein Mikrowellengenerator oder ein Oberflächenstrahler oder eine Einrichtung zum Erzeugen eines Heißluftstroms einseitig oder zweckmäßigerweise beidseitig vorgesehen werden. Durch diese Behandlungseinrichtung werden die in der abgehobenen Teilbahn 8 enthaltenen und/oder zusätzlich aufgebrachten Bindemittel mindestens teilweise ausgehärtet. Auf diese Weise wird einmal ein Auffedern der komprimierten Teilbahn verhindert, so daß sich zusätzliche Anpreßvorrichtungen auf dem Weg bis zu dem Härteofen 5 erübrigen und zum anderen kann man der Teilbahn mechanische und thermische Eigenschaften verleihen, die für die Oberflächenschicht des Endproduktes gewünscht werden.

Wenn die Teilbahn 8 weiterhin verfestigt und verstärkt werden soll, ist es zweckmäßig, weitere Sprüheinrichtungen 16 außenseitig oder ggfs. auch beidseitig der abgehobenen Teilbahn anzuordnen, durch welche die oben aufgezeichneten Verstärkungsmittel aufgebracht werden können, bevor eine Vereinigung der Teilbahn mit der Teilbahn 7 des übrigen Primärvlieses und die gemeinsame endgültige Aushärtung im Härteofen 5 erfolgt. Zur weiteren Verstärkung und insbesondere zu einer verbesserten Verbindung zwischen den beiden Teilbahnen 7 und 8 kann noch vorteilhafterweise eine zusätzliche Aufgabeeinrichtung 17 im Bereich zwischen der Teilbahn 7 des Primärvlieses und der abgehobenen Teilbahn 8 angeordnet werden. Diese Aufgabeeinrichtung 17 ist in Figur 1 vereinfacht als Rolle bzw. Wickelwalze gezeichnet. Die Aufgabeeinrichtung 17 dient zur Aufgabe von luftdurchlässigen und thermisch stabilen Verstärkungsmitteln, insbesondere von dünnen Polyestervliesen, Geweben oder Geflechten. Weiterhin seien genannt Glasvliese, Glasseidengittergewebe und Metallgittergewebe oder -geflechte. Am Eingang des Härteofens 5 sowie im Innern des Härteofens befinden sich weitere Andrückwalzen 18 oder geeignete Andrückbänder. Figur 1 zeigt im Ausführungsbeispiel nur eine abgehobene Teilbahn 8 und eine verbleibende Teilbahn 7 des Primärvlieses. Stattdessen kann aber auch noch zusätzlich von der Unterseite des Primärvlieses eine weitere Teilbahn abgespalten, abgehoben und entsprechend der Teilbahn 8 behandelt werden. Wenn es darauf ankommt, dem Endprodukt über den Querschnitt gesehen unterschiedliche Eigenschaften, insbesondere Festigkeitseigenschaften, zu verleihen, kann eine Aufspaltung des Primärvlieses auch in eine entsprechende größere Anzahl von Teilbahnen erfolgen, die dann abwechseln, wie oben zu der Teilbahn 8 beschrieben, behandelt oder wie die Teilbahn 7 mit nicht ausgehärteten Bindemitteln belassen werden.

Die Figuren 2 und 3 zeigen ein anderes Ausführungsbeispiel einer erfindungsgemäßen Vorrichtung, die dann empfehlenswert ist, wenn die aufgespaltenen Teilbahnen des Primärvlieses anfangs etwa die gleiche Dicke haben sollen. Aus Fertigungsgründen ist es dann einfacher, eine Trennvorrichtung 11 mit Antrieb 12 vorzusehen, welche einen vertikalen Schnitt, also einen Schnitt senkrecht zu dem Primärvlies 2 ausführt. Wenn eine Mehrfachschichtung gewünscht wird, werden entsprechend mehrere Schnitte gleichzeitig nebeneinander ausgeführt. Jeweils die eine Teilbahn 19 wird dann wie die Teilbahn 7 (Figur 1) mit nicht ausgehärtetem Bindemittel bis zum Härteofen 5 weitergeführt, während die andere Teilbahn 20 entsprechend der Teilbahn 8 komprimiert und weiterbehandelt wird. Die Andrückvorrichtung, die gleichzeitig ein Ausrichten der Teilbahn 20 vornimmt, ist mit den gleichen Bezugszeichen wie in Figur 1 versehen. Ansonsten gelten die Ausführungen zu der Figur 1 auch für das Ausführungsbeispiel nach Figur 2 und 3. Übereinstimmend und wichtig ist in allen Fällen, daß die Komprimierungs- und Behandlungsvorgänge kontinuierlich und im Streckenbereich zwischen der Sammelkammer und dem Härteofen erfolgen.

Figur 4 zeigt eine Seitenansicht auf ein Teilstück einer fertigen Bahn, wie sie den Härteofen verläßt, und zwar mit einem verhältnismäßig gering verdichteten Kern 21, der der Teilbahn 7 (Figur 1) entspricht, und mit einer hochverdichteten und behandelten Oberflächenschicht 22 mit einer vorwiegend laminaren Struktur der Fasern, d.h. die Fasern sind im wesentlichen waagerecht bzw. parallel zu den großen Flächen der Bahn ausgerichtet. Figur 5 zeigt eine Seitenansicht entsprechend Figur 4, jedoch mit abwechselnden wenig verdichteten Schichten 23, 24 und 25 und hochkomprimierten und behandelten dünnen Schichten 26, 27, 28 und 29, wobei die Schichten 26 und 29 die beiden Oberflächenschichten bilden. Figur 6 zeigt ein weiteres Ausführungsbeispiel eines Fertigproduktes mit zwei hochkomprimierten und behandelten äußeren Oberflächenschichten 30 und 31 und einer wenig verdichteten Mittelschicht 32, wobei diese Schicht 32 aber in dem vorausgegangenen Fertigungsvorgang in Teilbahnen aufgespalten worden ist. Zwischen diesen Teilbahnen sind jeweils Verstärkungsmittel 33, wie Metallpulver, Metallgewebe und weitere oben erläuterte Verstärkungsmittel eingebettet sind.

Figur 7 zeigt ein Ausführungsbeispiel, welches im wesentlichen dem der Figur 4 entspricht, jedoch ist hierbei in der hochkomprimierten Oberflächenschicht 22 z.B. ein Drahtgeflecht 34 eingebettet. Figur 8 zeigt ein Ausführungsbeispiel mit einer weniger verdichteten Schicht 35, welche z.B. ein Gewicht von 30 kg/m³ aufweist. Die hochverdichtete Oberflächenschicht 36 hat dagegen ein Gewicht von beispielsweise 120 kg/m³, die außerdem mit einer Folie 37 oder einem dünnen Blech kaschiert ist. Eine derartige Faserdämmstoffbahn eignet sich besonders zur Dämmung von Rohrleitungen 38 gemäß Figur 9.

Figur 10 zeigt im Schema eine andere Teilvorrichtung, die im Rahmen der oben erläuterten erfindungsgemäßen Gesamtvorrichtung zusätzlich zum Einsatz kommen kann. In diesem Falle wird das von einer Sammelkammer kommende nicht ausgehärtete Primärvlies mit einer geringeren Bahndicke vertikal von oben einer Andrückvorrichtung 40 zugeführt, die im wesentlichen der Andrückvorrichtung gemäß Figur 1 entspricht und die gleichzeitig zum Ausrichten des Primärvlieses 39 dient. In verdichtetem Zustand kommt die Primärvliesbahn 39 zu einer Pendeleinrichtung 41, die vorteilhafterweise aus zwei mitumlaufenden Endlosbändern besteht und in Richtung des Pfeiles 42 hin und her pendelt, so daß das Primärvlies mäanderförmig auf einer Fördervorrichtung zu einer verhältnismäßig dicken Vliesschicht 43 abgelegt wird, die dann in Richtung des Pfeiles 44 kontinuierlich weitergefördert wird. Es versteht sich, daß die Fördergeschwindigkeit so gewählt ist, daß die vereinfacht gezeichneten mäanderförmig verlaufenden Vlieslagen 45 dicht aneinanderliegen. Vor der Ablage zu der Vliesschicht 43 kann das Primärvlies 39 noch mit luftdurchlässigem und temperaturbeständigem Verstärkungsmaterial 46 belegt werden, welches von einer Wickelrolle 47 zugeführt wird. Ferner kann an geeigneter Stelle eine Sprühvorrichtung 48 bzw. eine Aufgabevorrichtung für Verstärkungsmittel angeordnet werden. Die obigen Erläuterungen zu Figur 1, und zwar in Bezug auf die Behandlungseinrichtung 15, die Sprüheinrichtung 16 und Aufgabevorrichtung 17, gelten hier sinngemäß. Mit Hilfe der Vorrichtung nach Figur 10 kann eine Vliesschicht 43 gebildet werden, die eine sehr Druckfestigkeit vor allem in Richtung senkrecht auf die beiden großen Oberflächen der Faserdämmstoffbahn aufweist. Durch Wirkung der Verstärkungsmittel sind auch die Festigkeitseigenschaften in allen übrigen Richtungen sehr gut. Die Fasern innerhalb der Vliesschicht 43 verlaufen im wesentlichen senkrecht zu den großen Oberflächen. Die Ablage und die Fördergeschwindigkeit können aber auch so gewählt werden, daß die Vlieslagen 45 und damit der größte Teil der Fasern geneigt bzw. schräg zu den großen Oberflächen verlaufen. Die Vliesschicht 43 wird bei diesem Ausführungsbeispiel, ähnlich wie das Primärvlies 2 (Figur 1), weiterbehandelt; d.h. es kann hier wieder eine Aufspaltung durch Trennvorrichtungen 49 erfolgen, so daß wieder eine oder mehrere Teilbahnen entstehen, die wie zu Figur 1 oder Figuren 2 und 3 beschrieben weiter behandelt werden können. Bei dem Ausführungsbeispiel nach Figur 10 sind nur zwei Teilbahnen 50 und 51 dargestellt, jedoch kann auch hier eine Mehrfachaufspaltung und Behandlung vorgenommen werden.

Gemäß den oben erläuterten Ausführungsbeispielen werden die Teilbahnen im wesentlichen bezogen auf die großen waagerechten Oberflächen behandelt, z.B. komprimiert usw. oder die Teilbahnen erhielten eine Faltung bzw. eine mäanderförmig verlaufende Vlieslage. Gemäß einem weiteren vorteilhaften Verfahren nach der Erfindung kann mindestens eine der Teilbahnen in Förderrichtung und/oder Querrichtung hierzu gestaucht bzw. komprimiert werden. Dies kann z.B. dadurch erfolgen, daß die Förderbänder für die Teilbahnen mit unterschiedlichen Fördergeschwindigkeiten angetrieben sind, so daß mindestens eine der Teilbahnen im Verhältnis zu anderen Teilbahnen in Förderichtung gestaucht bzw. komprimiert wird. Vorrichtungsmäßig können ferner mindestens zu einer Teilbahn seitliche Andrückorgane vorgesehen sein, so daß die betreffende Teilbahn in Querrichtung zur Förderrichtung zusammendrückbar bzw. komprimierbar ist. Dieses Stauchen bzw. Komprimieren kann wahlweise an den unterschiedlichsten Stellen zwischen der Aufspaltstelle einerseits und dem Härteofen andererseits vorgenommen werden.

Auf diese Weise ergibt sich der wesentliche Vorteil, daß die Fasern innerhalb der betreffenden Teilbahn nicht parallel zu den großen Oberflächen verlaufen, sondern mehr oder weniger schräg hierzu bzw. mit einer Richtungskomponente, die senkrecht zu den großen Oberflächen orientiert ist. Durch dieses Um orientieren der Fasern ergeben sich größere Festigkeitseigenschaften, insbesondere eine größere Druckfestigkeit senkrecht zu den Oberflächen.

## Patentansprüche

1. Verfahren zur kontinuierlichen Herstellung einer Mineralfaser-Dämmstoffbahn zur Wärme- und Schalldämmung von Gebäuden oder Industrieprodukten, wobei die losen Mineralfasern mit einem Bindemittel versehen und in einer Sammelkammer (1) zu einem Primärvlies (2) gesammelt werden, das Primärvlies anschließend kontinuierlich weitergefördert und vorverdichtet und im Bereich zwischen der Sammelkammer (1) und einem Härteofen (5) durch einen oder mehrere horizontale Schnitte in zwei oder mehrere Teilbahnen (7, 8) aufgespalten wird, wobei ferner mindestens eine Teilbahn (8) abgehoben und unter Ausrichten der Fasern durch Druck (9, 10) senkrecht zu den großen Bahnoberflächen stark komprimiert wird und wobei die komprimierte Teilbahn (8) der oder den übrigen Teilbahnen (7) wieder zugeführt und mit diesen gemeinsam in dem Härteofen (5) ausgehärtet wird, dadurch gekennzeichnet, daß die losen Mineralfasern in der Sammelkammer (1) zusätzlich mit einem Imprägniermittel versehen werden, daß im Bereich zwischen der Sammelkammer (1) und dem Härteöfen (5) die abgehobene Teilbahn (8) mittels zusätzlicher Verstärkungsmittel, wie wahlweise zwecks Verhinderung einer Rückfederung in die Teilbahn (8) ein viskoses Bindemittel kontinuierlich eingepreßt wird oder auf der Innenfläche der komprimierten Teilbahn (8) ein feuchtigkeitsundurchlässiges Sperrmittel aufgebracht wird oder auf der Außen- und / oder Innenfläche der komprimierten Teilbahn (8) luftdurchlässige und thermisch stabile Verstärkungsmittel, insbesondere dünne Vliese, Gewebe oder Geflechte aufgebracht werden oder auf der Außen- und / oder Innenfläche der komprimierten Teilbahn mit anorganischen Bindemitteln, insbesondere Wasserglas und dessen Derivate oder Kieselsäure-Ester kolloidaler Kieselsäure, versehene Metall- oder Keramikfasern und -teilchen aufgesprüht werden, so verstärkt wird, daß die Teilbahnen (7, 8) unterschiedliche Festigkeitseigenschaften aufweisen, und daß die wieder zusammengeführten Teilbahnen (7, 8) unter Druck (18) auf die großen Oberflächen durch den Härteofen (5) geführt werden.

2. Verfahren zur kontinuierlichen Herstellung einer Mineralfaser-Dämmstoffbahn zur Wärme- und Schalldämmung von Gebäuden oder Industrieprodukten, wobei die losen Mineralfasern mit einem Bindemittel versehen und in einer Sammelkammer (1) zu einem Primärvlies (2) gesammelt werden, das Primärvlies anschließend kontinuierlich weitergefördert und vorverdichtet, im Bereich zwischen der Sammelkammer (1) und dem Härteofen (5) durch einen oder mehrere Schnitte in zwei oder mehrere Teilbahnen (19, 20) aufgespalten wird, wobei ferner mindestens eine Teilbahn (20) abgehoben und unter Ausrichten der Fasern durch Druck (9, 10) senkrecht zu den großen Bahnoberflächen stark komprimiert wird, und wobei die komprimierte Teilbahn (20) der oder den übrigen Teilbahnen (19) wieder zugeführt und mit diesen gemeinsam in dem Härteofen (5) ausgehärtet wird, dadurch gekennzeichnet, daß die losen Mineralfasern in der Sammelkammer (1) zusätzlich mit einem Imprägniermittel versehen werden, daß das Aufspalten des horizontal geführten Primärvlieses in zwei oder mehrere Teilbahnen (19, 20) durch einen oder mehrere vertikale Schnitte (11) vorgenommen wird, daß mindestens eine Teilbahn (20) nach dem unterschiedlichen Komprimieren der Teilbahnen (19, 20) mittels eines zusätzlichen Verstärkungsmittels, wie wahlweise zwecks Verhinderung einer Rückfederung in die Teilbahn (20) ein viskoses Bindemittel kontinuierlich eingepreßt wird oder auf der Innenfläche der komprimierten Teilbahn (20) ein feuchtigkeitsundurchlässiges Sperrmittel aufgebracht wird oder auf der Außen- und / oder Innenfläche der komprimierten Teilbahn (20) luftdurchlässige und thermisch stabile Verstärkungsmittel, insbesondere dünne Vliese, Gewebe oder Geflechte aufgebracht werden oder auf der Außen- und / oder Innenfläche der komprimierten Teilbahn mit anorganischen Bindemitteln, insbesondere Wasserglas und dessen Derivate oder Kieselsäure-Ester kolloidaler Kieselsäure, versehene Metall- oder Keramikfasern und -teilchen aufgesprüht werden, so verstärkt wird, daß die Teilbahnen (19, 20) unterschiedliche Festigkeitseigenschaften aufweisen, daß die Teilbahnen (19, 20) horizontal übereinander geführt und miteinander verbunden werden, und daß die wieder verbundenen Teilbahnen (19, 20) unter Druck (18) auf die großen Oberflächen durch den Härteofen (5) geführt werden.

3. Verfahren nach Anspruch 1, dadurch gekennzeichnet, daß jede abgehobene, komprimierte Teilbahn (8) mittels Behandlungseinrichtungen (15, 16), wie Mikrowellengenerator, Heißluftstrom oder Oberflächenstrahlern behandelt wird, so daß die zusätzlichen Verstärkungsmittel mindestens in Teilbereichen ausgehärtet werden.

4. Verfahren nach einem der vorhergehenden Ansprüche, dadurch gekennzeichnet, daß die Außenfläche der komprimierten Teilbahn (8, 20) mit zusätzlichen Farben- und / oder Imprägniermitteln bis zur Schleiffähigkeit behandelt wird.

5. Verfahren nach einem der vorhergehenden Ansprüche, dadurch gekennzeichnet, daß die Außenfläche der komprimierten Teilbahn (8, 20) mit bis zu etwa 1000°C thermisch hochbeständigen Materialien als Verstärkungsmittel, insbesondere Materialien, die im bekannten Sol-Gel-Verfahren ausfallen, behandelt oder beschichtet wird.

6. Verfahren nach einem der Ansprüche 1 bis 5, dadurch gekennzeichnet, daß in die zu komprimierende Teilbahn (8, 20) reflektierende Stoffe, insbesondere Metallpulver, Metallgewebe und -geflechte oder keramische Werkstoffe, wie Glimmer, eingebracht werden, derart, daß diese Stoffe nach dem Komprimieren eingebettet sind.

7. Verfahren nach Anspruch 6, dadurch gekennzeichnet, daß die reflektierenden Stoffe in einer oder mehreren Schichten eingebracht werden.

8. Verfahren nach Anspruch 7, dadurch gekennzeichnet, daß die Schichten mit Abständen von weniger als 20 mm von den Oberflächen eingebracht werden.

9. Verfahren nach einem der Ansprüche 1 bis 5, dadurch gekennzeichnet, daß in die zu komprimierende Teilbahn (8, 20) zwecks Erhöhung der Feuerwiderstandsdauer schaumbildende Stoffe eingebracht werden.

10. Verfahren nach Anspruch 1, dadurch gekennzeichnet, daß das Primärvlies (43) durch Auffaltung einer dünnen kontinuierlichen Vlieslage (39) gebildet wird, und daß auf die Vlieslage (39) vor der Auffaltung Verstärkungsmittel (46, 47, 48) aufgebracht werden.

11. Verfahren nach Anspruch 10, dadurch gekennzeichnet, daß als Verstärkungsmittel mit Fasern oder Metallpartikeln verstärkte anorganische oder organische Bindemittel gewählt werden.

12. Verfahren nach Anspruch 10, dadurch gekennzeichnet, daß als Verstärkungsmittel Glasvliese, Glasgeflechte oder -gewebe oder Metallgeflechte oder -gewebe gewählt werden.

13. Verfahren nach Anspruch 10, dadurch gekennzeichnet, daß als Verstärkungsmittel lose Fasern und ein Bindemittel gewählt werden, die gleichzeitig auf die dünne Vlieslage aufgesprüht werden.

14. Verfahren nach einem der Ansprüche 10 bis 13, dadurch gekennzeichnet, daß die Auffaltung der dünnen Vlieslage (39) derart vorgenommen wird, daß die Falten (45) im wesentlichen vertikal bzw. senkrecht zu den großen Flächen des Primärvlieses (43) verlaufen.

15. Verfahren nach einem der der Ansprüche 10 bis 13, dadurch gekennzeichnet, daß die Auffaltung der dünnen Vlieslage (39) derart vorgenommen wird, daß die Falten stufenweise waagerecht oder schräg geneigt unter einem Winkel kleiner als 90° zu den großen Flächen des Primärvlieses aufeinanderliegen.

16. Verfahren nach einem der vorhergehenden Ansprüche, dadurch gekennzeichnet, daß mindestens eine der Teilbahnen (7, 8, 19, 20, 50, 51) in Förderrichtung und / oder Querrichtung hierzu gestaucht wird, so daß die Fasern innerhalb dieser Teilbahn mit einer Richtungskomponente senkrecht zu den großen Oberflächen orientiert werden.

17. Vorrichtung zur Durchführung des Verfahrens nach Anspruch 1 oder 2, mit einer Sammelkammer (1), wobei die losen Mineralfasern unter gleichzeitigem Aufsprühen von Bindemitteln in der Sammelkammer (1) zu einem Primärvlies (2) gesammelt und dieses mittels eines Förderers kontinuierlich weitergefördert wird, wobei ferner im Bereich zwischen der Sammelkammer (1) und einem Härteofen (5) Trennvorrichtungen (6) zum Aufspalten des Primärvlieses (2) in zwei oder mehrere Teilbahnen (7, 8) angeordnet und im Anschluß an die Trennvorrichtungen Führungen zum Abheben mindestens einer Teilbahn (8) vorgesehen sind, wobei nachgeordnet Andrückwalzen (9, 10) oder -bänder zum Komprimieren jeder abgehobenen Teilbahn vorhanden sind, und wobei Führungen zum Zurückführen jeder abgehobenen Teilbahn zu dem übrigen Primärvlies und zum gemeinsamen Hindurchführen durch den Härteofen (5) angeodnet sind, dadurch gekennzeichnet, daß in der Sammelkammer eine Vorrichtung zum zusätzlichen Aufsprühen von Imprägniermitteln bzw. Schmälzmitteln vorgesehen ist, und daß im Bereich zwischen der Sammelkammer (1) und dem Härteofen (5) Behandlungseinrichtungen (15, 16; 17; 13, 14; 48) zum Ein- oder Aufbringen von zusätzlichen Verstärkungsmitteln in oder auf mindestens eine Teilbahn (8, 20, 39, 51) vorgesehen sind.

18. Vorrichtung nach Anspruch 17, dadurch gekennzeichnet, daß im Bereich der Andrückwalzen (9, 10) oder -bänder mindestens eine Beleimungswalze (13) zum Einpressen eines viskosen Bindemittels vorgesehen ist.

19. Vorrichtung nach Anspruch 17 oder 18, dadurch gekennzeichnet, daß die Behandlungseinrichtungen (15, 16) wahlweise einen Mikrowellengenerator, einen Oberflächenstrahler oder eine Einrichtung zum Erzeugen eines Heißluftstromes aufweisen, derart, daß die in der abgehobenen Teilbahn (8, 20, 51) enthaltenen und / oder zusätzlich aufgebrachten Verstärkungsmittel mindestens teilweise aushärten.

20. Vorrichtung nach einem der Ansprüche 17 bis 19, gekennzeichnet durch zusätzliche Aufgabeeinrichtungen (17) für luftdurchlässige und thermisch stabile Verstärkungsmittel, insbesondere dünne Polyestervliese, Gewebe oder Geflechte.

21. Vorrichtung nach einem der Ansprüche 17 bis 20, gekennzeichnet durch zusätzliche Sprüheinrichtungen (48) zum Aufbringen von Verstärkungsmitteln.

22. Vorrichtung nach einem der Ansprüche 17 bis 21, gekennzeichnet durch eine Pendeleinrichtung (41, 42) zur Bildung eines Primärvlieses (43) aus einer vorbehandelten dünnen kontinuierlichen Vlieslage (39) durch Auffalten.

23. Vorrichtung nach einem der Ansprüche 17 bis 22, dadurch gekennzeichnet, daß die Förderbänder für die Teilbahnen mit unterschiedlichen Fördergeschwindigkeiten angetrieben sind, so daß mindestens eine der Teilbahnen im Verhältnis zu anderen Teilbahnen in Förderrichtung gestaucht bzw. komprimiert wird.

24. Vorrichtung nach einem der Ansprüche 17 bis 23, dadurch gekennzeichnet, daß zu mindestens einer Teilbahn seitliche Andrückorgane vorgesehen sind, so daß die Teilbahn in Querrichtung zur Förderrichtung zusammendrückbar bzw. komprimierbar ist.

## Claims

1. Method for continuously manufacturing a mineral fibre insulation web for the thermal and sound insulation of buildings or industrial products, the loose mineral fibres being provided with a binding agent and collected in a collecting chamber (1) to form a primary fleece (2), the primary fleece then being conveyed further in a continuous manner and pre-compressed and in the region between the collecting chamber (1) and a hardening oven (5) being split into two or more partial webs (7, 8) by one or more horizontal cuts, furthermore at least one partial web (8) being raised and with alignment of the fibres being compressed considerably due to pressure (9, 10) at right angles to the major surfaces of the web and the compressed partial web (8) being returned to the remaining partial web(s) (7) and together with the latter hardened in the hardening oven (5), characterised in that in the collecting chamber (1), the loose mineral fibres are additionally provided with an impregnating agent, that in the region between the collecting chamber (1) and the hardening oven (5), the raised partial web (8) is reinforced by means of an additional reinforcing agent, such as optionally for the purpose of preventing spring-back resilience in the partial web (8), a viscous binding agent is forced in continuously or a sealing agent which is impermeable to moisture is applied to the inner surface of the compressed partial web (8) or a thermally stable reinforcing agent which is permeable to air, in particular thin fleeces, fabrics or meshes are applied to the outer and/or inner surface of the compressed partial web (8), or metal or ceramic fibres and particles provided with inorganic binders, in particular water glass and its derivatives or silicic acid esters of colloidal silicic acid are sprayed onto the outer and/or inner surface of the compressed partial web so that the partial webs (7, 8) have different physical properties and that the recombined partial webs (7, 8) are guided through the hardening oven (5) with pressure (18) applied to the major surfaces.

2. Method for continuously manufacturing a mineral fibre insulation web for the thermal and sound insulation of buildings or industrial products, the loose mineral fibres being provided with a binding agent and collected in a collecting chamber (1) to form a primary fleece (2), the primary fleece then being conveyed further in a continuous manner and pre-compressed, in the region between the collecting chamber (1) and the hardening oven (5) it being split into two or more partial webs (19, 20) by one or more cuts, furthermore at least one partial web (20) being raised and with alignment of the fibres being compressed considerably due to pressure (9, 10) at right angles to the major web surfaces, and the compressed partial web (20) being returned to the remaining partial web(s) (19) and together with the latter being hardened in the hardening oven (5), characterised in that in the collecting chamber (1), the loose mineral fibres are additionally provided with an impregnating agent, that the splitting of the horizontally guided primary fleece into two or more partial webs (19, 20) is carried out by one or more vertical cuts (11), that after the different compression of the partial webs (19, 20), at least one partial web (20) is reinforced by means of an additional reinforcing agent, such as optionally for the purpose of preventing spring-back resilience in the partial web (20), a viscous binding agent is forced in continuously or a sealing agent impermeable to moisture is applied to the inner surface of the compressed partial web (20) or a thermally stable reinforcing agent which is impermeable to air, in particular thin fleeces, fabrics or meshes are applied to the outer and/or inner surface of the compressed partial web (20) or metal or ceramic fibres and particles provided with inorganic binders, in particular water glass and its derivatives or silicic acid esters of colloidal silicic acid are sprayed onto the outer and/or inner surface of the compressed partial web so that the partial webs (19, 20) have different physical properties, that the partial webs (19, 20) are guided horizontally one above the other and are connected to each other and that the re-connected partial webs (19, 20) are guided through the hardening oven (5) with pressure (18) applied to the major surfaces.

3. Method according to Claim 1, characterised in that each raised, compressed partial web (8) is treated by means of treatment devices (15, 16), such as a microwave generator, hot air stream or surface radiators, so that the additional reinforcing agents are hardened at least in partial regions.

4. Method according to one of the preceding Claims, characterised in that the outer surface of the compressed partial web (8, 20) is treated with additional colouring and/or impregnating agents until it is capable of being ground.

5. Method according to one of the preceding Claims, characterised in that the outer surface of the compressed partial web (8, 20) is treated or coated with materials which are thermally resistant up to approximately 1000°C, as reinforcing agents, in particular materials, which precipitate by the known sol-gel method.

6. Method according to one of Claims 1 to 5, characterised in that reflective materials, in particular metal powders, wire gauzes and braids or ceramic materials, such as mica are introduced into the partial web (8, 20) to be compressed so that these materials are embedded after the compression.

7. Method according to Claim 6, characterised in that the reflective materials are introduced into one or more layers.

8. Method according to Claim 7, characterised in that the layers are introduced at distances of less than 20 mm from the surfaces.

9. Method according to one of Claims 1 to 5, characterised in that foam-forming materials are introduced into the partial web (8, 20) to be compressed, for the purpose of increasing the duration of resistance to fire.

10. Method according to Claim 1, characterised in that the primary fleece (43) is formed by folding up a thin continuous fleece layer (39) and that reinforcing means (46, 47, 48) are applied to the fleece layer (39) before the folding-up.

11. Method according to Claim 10, characterised in that inorganic or organic binders reinforced with fibres or metal particles are chosen as the reinforcing means.

12. Method according to Claim 10, characterised in that glass fleeces, glass meshes or glass fabrics or metal braids or gauzes are chosen as the reinforcing means.

13. Method according to Claim 10, characterised in that loose fibres and a binder are chosen as the reinforcing means, which are sprayed simultaneously onto the thin fleece layer.

14. Method according to one of Claims 10 to 13, characterised in that the folding-up of the thin fleece layer (39) is undertaken so that the folds (45) extend substantially vertically or perpendicularly to the major surfaces of the primary fleece (43).

15. Method according to one of Claims 10 to 13, characterised in that the folding-up of the thin fleece layer (39) is undertaken so that the folds lie one on the other stepwise horizontally or inclined obliquely at an angle of less than 90° with respect to the major surfaces of the primary fleece.

16. Method according to one of the preceding Claims, characterised in that at least one of the partial webs (7, 8, 19, 20, 50, 51) is compressed in the conveying direction and/or transverse direction thereto, so that the fibres within this partial web are oriented with a directional component perpendicular to the major surfaces.

17. Apparatus for carrying out the method according to Claim 1 or 2, with a collecting chamber (1), the loose mineral fibres being collected to form a primary fleece (2) in the collecting chamber (1) with simultaneous spraying of binding agents and the primary fleece (2) being conveyed further in a continuous manner by means of a conveyor, furthermore in the region between the collecting chamber (1) and a hardening oven (5), separating devices (6) being provided for splitting the primary fleece (2) into two or more partial webs (7, 8) and provided adjoining the separating devices are guides for raising at least one partial web (8), following the latter pressing rollers (9, 10) or belts are provided for compressing each raised partial web and guides being provided for returning each raised partial web to the remaining primary fleece and for passing jointly through the hardening oven (5), characterised in that provided in the collecting chamber is a device for the additional spraying of impregnating agents or lubricants and that provided in the region between the collecting chamber (1) and the hardening oven (5) are treatment devices (15, 16; 17; 13, 14; 48) for introducing or applying additional reinforcing agents into or onto at least one partial web (8, 20, 39, 51).

18. Apparatus according to Claim 17, characterised in that provided in the region of the pressing rollers (9, 10) or belts is at least one gluing roller (13) for forcing in a viscous binder.

19. Apparatus according to Claim 17 or 18, characterised in that the treatment devices (15, 16) optionally comprise a microwave generator, a surface radiator or a device for producing a hot air stream so that the reinforcing agents contained in and/or additionally applied to the raised partial web (8, 20, 51) harden at least partly.

20. Apparatus according to one of Claims 17 to 19, characterised by additional feeding devices (17) for reinforcing means which are thermally stable and permeable to air, in particular thin polyester fleeces, fabrics or meshes.

21. Apparatus according to one of Claims 17 to 20, characterised by additional spray devices (48) for applying reinforcing agents.

22. Apparatus according to one of Claims 17 to 21, characterised by a swinging device (41, 42) for forming a primary fleece (43) from a pre-treated, thin continuous fleece layer (39) by folding-up.

23. Apparatus according to one of Claims 17 to 22, characterised in that the conveyor belts for the partial webs are driven at different conveying speeds, so that at least one of the partial webs is compressed in the conveying direction in relation to other partial webs.

24. Apparatus according to one of Claims 17 to 23, characterised in that lateral pressing members are provided for at least one partial web, so that the partial web can be compacted or compressed in the transverse direction with respect to the conveying direction.

## Revendications

1. Procédé pour fabriquer en continu une bande de matériau isolant fibreux pour le calorifugeage et l'insonorisation de bâtiments ou de produits industriels, selon lequel un liant est appliqué aux fibres minérales libres et ces dernières sont réunies dans une chambre de collecte (1) pour former une nappe primaire (2), la nappe primaire continue ensuite à être entraînée continûment et est prédensifiée et est divisée, dans la zone située entre la chambre de collecte (1) et un four de durcissement (5), en deux ou plusieurs bandes partielles (7, 8), par une ou plusieurs coupes horizontales, et selon lequel en outre au moins une bande partielle (8) est soulevée et est fortement comprimée, moyennant l'alignement des fibres, au moyen d'une pression (9, 10) perpendiculairement aux grandes surfaces de la bande, et la bande partielle comprimée (8) est à nouveau amenée à la ou aux autres bandes partielles (7) et est durcie conjointement avec ces dernières dans le four de durcissement (5), caractérisé en ce qu'en supplément un agent d'imprégnation est appliqué aux fibres minérales libres dans la chambre de collecte (1), que dans la zone située entre la chambre de collecte (1) et le four de durcissement (5), un liant visqueux est injecté continûment dans la bande partielle soulevée (8) à l'aide d'éléments de renfort supplémentaire, comme par exemple pour empêcher une élasticité de rappel dans la bande partielle (8), ou un élément de blocage imperméable à l'humidité est déposé sur la surface intérieure de la bande partielle comprimée (8), ou des moyens de renfort perméables à l'air et thermiquement stables, notamment des nappes, tissus ou mats minces sont appliqués sur la surface extérieure et/ou sur la surface intérieure de la bande partielle comprimée (8), ou des fibres ou particules métalliques ou céramiques, pourvues d'un liant minéral, notamment du verre soluble et ses dérivés ou des esters de l'acide silicique colloïdal, sont pulvérisés sur la surface extérieure et/ou sur la surface intérieure de la bande partielle comprimée, le renfort étant tel que les bandes partielles (7,8) possèdent des caractéristiques différentes de solidité, et que les bandes partielles (7,8) à nouveau réunies sont amenées sous l'action d'une pression (18) sur les surfaces étendues à travers le four de durcissement (5).

2. Procédé pour fabriquer en continu une bande de matériau isolant fibreux pour le calorifugeage et l'insonorisation de bâtiments ou de produits industriels, selon lequel un liant est appliqué aux fibres minérales libres et ces dernières sont réunies dans une chambre de collecte (1) pour former une nappe primaire (2), la nappe primaire continue ensuite à être entraînée continûment et est prédensifiée et est divisée, dans la zone située entre la chambre de collecte (1) et un four de durcissement (5), en deux ou plusieurs bandes partielles (19, 20) par une ou plusieurs coupes, et selon lequel en outre au moins une bande partielle (20) est soulevée et est fortement comprimée, moyennant l'alignement des fibres, au moyen d'une pression (9, 10) perpendiculairement aux grandes surfaces de la bande, et la bande partielle comprimée (20) est à nouveau amenée à la ou aux autres bandes partielles (19) et est durcie conjointement avec ces dernières dans le four de durcissement (5), caractérisé en ce qu'en supplément un agent d'imprégnation est appliqué aux fibres minérales libres dans la chambre de collecte (1), que la division de la nappe primaire guidée horizontalement en deux ou plusieurs bandes partielles (19,20) est réalisée par une ou plusieurs coupes verticales(11) , qu'après la compression différente des bandes partielles (19,20), un liant visqueux est injecté continûment dans au moins une bande partielle (20) à l'aide d'un élément de renfort supplémentaire, comme par exemple pour empêcher une élasticité de rappel dans la bande partielle (20), ou un agent de blocage imperméable à l'humidité est déposé sur la surface intérieure de la bande partielle comprimée (20), ou des moyens de renfort perméables à l'air et thermiquement stables, notamment des nappes, tissus ou mats minces sont appliqués sur la surface extérieure et/ou sur la surface intérieure de la bande partielle comprimée (20), ou des fibres ou particules métalliques ou céramiques, pourvues de liants organiques, notamment du verre soluble et ses dérivés ou des esters de l'acide silicique colloïdal, sont pulvérisés sur la surface extérieure et/ou sur la surface intérieure de la bande partielle comprimée, le renfort étant tel que les bandes partielles (19, 20) possèdent des caractéristiques différentes de solidité, que les bandes partielles (19,20) sont guidées horizontalement en position superposée et sont réunies et que les bandes partielles (19, 20) à nouveau réunies sont amenées sous l'action d'une pression (18) sur les surfaces étendues à travers le four de durcissement (5).

3. Procédé selon la revendication 1, caractérisé en ce que chaque bande partielle comprimée et soulevée (8) est traitée au moyen de dispositifs de traitement (15, 16), comme par exemple un générateur de micro-ondes, un courant d'air chaud ou des radiateurs de surface, de sorte que les moyens supplémentaires de renfort durcissent au moins dans des zones partielles.

4. Procédé selon l'une des revendications précédentes, caractérisé en ce que la surface extérieure de la bande partielle comprimée (8, 20) est traitée avec des colorants et/ou des agents d'imprégnation supplémentaires jusqu'à présenter un pouvoir abrasif.

5. Procédé selon l'une des revendications précédentes, caractérisé en ce que la surface extérieure de la bande partielle comprimée (8, 20) est traitée ou recouverte avec des matériaux très résistants du point de vue thermique jusqu'à environ 1000°C, constituant des moyens de renfort, notamment des matériaux qui sont utilisés dans le cas du procédé sol-gel connu.

6. Procédé suivant l'une des revendications 1 à 5, caractérisé par le fait que des substances réfléchissantes, notamment une poudre métallique, un tissu et un treillis métallique ou des matériaux céramiques, tels que du mica, sont introduits dans la bande partielle (8, 20) devant être comprimée, de sorte que ces substances sont enrobées après compression.

7. Procédé suivant la revendication 6, caractérisé en ce que les substances réfléchissantes sont introduites dans une ou plusieurs couches.

8. Procédé suivant la revendication 7, caractérisé en ce que les couches sont insérées à des distances inférieures à 20 mm des surfaces.

9. Procédé suivant l'une des revendications 1 à 5, caractérisé en ce que pour accroître la durée de résistance au feu, des matériaux formant une mousse sont insérés dans la bande partielle (8, 20) devant être comprimée.

10. Procédé selon la revendication 1, caractérisé en ce que la nappe primaire (43) est formée par pliage d'une couche de nappe continue mince (39) et que des éléments de renfort (46, 47, 48) sont déposés sur la couche de nappe (39) avant le pliage.

11. Procédé suivant la revendication 10, caractérisé en ce qu'on choisit, comme éléments de renfort, des liants minéraux ou organiques renforcés par des fibres ou des particules métalliques.

12. Procédé selon la revendication 10, caractérisé en ce qu'on choisit comme éléments de renfort, des mats de verre, des treillis ou tissus de verre ou des treillis ou tissus métalliques.

13. Procédé suivant la revendication 10, caractérisé en ce qu'on choisit, comme éléments de renfort, des fibres lâches et un liant, qui sont déposés par pulvérisation simultanée sur la couche de nappe mince.

14. Procédé suivant l'une des revendications 10 à 13, caractérisé en ce que le pliage de la couche de nappe mince (39) est réalisé de telle sorte que les plis (45) s'étendent sensiblement verticalement ou perpendiculairement aux grandes surfaces de la nappe primaire (43).

15. Procédé suivant l'une des revendications 10 à 13, caractérisé en ce que le pliage de la couche de nappe mince (39) est réalisé de telle sorte que les plis sont superposés de façon échelonnée horizontalement ou obliquement en étant inclinés sous un angle inférieur à 90° par rapport aux grandes surfaces de la nappe primaire.

16. Procédé suivant l'une des revendications précédentes, caractérisé en ce que l'on comprime au moins l'une des bandes partielles (7, 8, 19, 20, 50, 51) dans la direction d'entraînement et/ou dans une direction transversale à la précédente, de sorte que les fibres à l'intérieur de cette bande partielle sont orientées avec une composante d'orientation perpendiculaire aux grandes surfaces.

17. Dispositif pour la mise en oeuvre du procédé selon la revendication 1 ou 2, comportant une chambre de collecte (1), selon lequel les fibres minérales libres sont réunies dans la chambre de collecte (1), moyennant une pulvérisation simultanée de liants, pour former une nappe primaire (2), et cette dernière est entraînée continûment au moyen d'un convoyeur, et selon lequel en outre des dispositifs de séparation (6) servant à diviser la nappe primaire (2) en deux ou plusieurs bandes partielles (7, 8) sont disposés dans la zone située entre la chambre de collecte (1) et un four de durcissement (5), et à la suite des dispositifs de séparation, des guides sont prévus pour soulever au moins une bande partielle (8), et selon lequel en aval sont disposés des cylindres de serrage (9, 10) ou des bandes de serrage servant à comprimer chaque bande partielle soulevée, et des guides sont prévus pour ramener chaque bande partielle soulevée au reste de la nappe primaire et pour obtenir une traversée en commun de la bande partielle et de la nappe primaire dans le four de durcissement (5), caractérisé en ce qu'un dispositif servant à pulvériser, de façon supplémentaire, des agents d'imprégnation ou des agents d'ensimage est prévu dans la chambre de collecte, et que dans la zone située entre la chambre de collecte (1) et le four de durcissement (5) sont prévus des dispositifs de traitement (15, 16; 17; 13, 14; 48) servant à insérer ou déposer des éléments de renfort supplémentaires dans ou sur au moins une bande partielle (8, 20, 39, 51).

18. Dispositif selon la revendication 17, caractérisé en ce qu'un cylindre d'encollage (13) servant à injecter un liant visqueux est prévu au voisinage des cylindres de serrage (9, 10) ou des bandes de serrage.

19. Dispositif selon la revendication 17 ou 18, caractérisé en ce que les dispositifs de traitement (15, 16) possèdent au choix un générateur de micro-ondes, un radiateur de surface ou un dispositif servant à produire un courant d'air chaud, de sorte que les éléments de renfort, qui sont contenus dans la bande partielle soulevée (8, 20, 51) et/ou sont déposés en supplément, durcissent au moins partiellement.

20. Dispositif selon l'une des revendications 17 à 19, caractérisé par des dispositifs supplémentaires (17) de dépôt d'éléments de renfort perméables à l'air et thermiquement stables, notamment des nappes, tissus ou mats minces en polyester.

21. Dispositif selon l'une des revendications 17 à 20, caractérisé par des dispositifs supplémentaires de pulvérisation (48) servant à déposer des éléments de renfort.

22. Dispositif selon l'une des revendications 17 à 21, caractérisé par un dispositif pendulaire (41, 42) servant à former, par pliage, une nappe primaire (43) à partir d'une couche de nappe continue mince préalablement traitée (39).

23. Dispositif selon l'une des revendications 17 à 22, caractérisé en ce que les bandes convoyeuses pour les bandes partielles sont entraînées à des vitesses différentes d'entraînement de sorte qu'au moins l'une des bandes partielles est entassée ou comprimée par rapport aux autres bandes partielles, dans la direction d'entraînement.

24. Dispositif selon l'une des revendications 17 à 23, caractérisé en ce que des organes latéraux de serrage sont prévus pour au moins une bande partielle de sorte que la bande partielle peut être tassée ou comprimée dans la direction transversale par rapport à la direction d'entraînement.
